# EUROPÄISCHE PATENTSCHRIFT

(11) **EP 0 491 075 B1**
(45) Veröffentlichungstag und Bekanntmachung des Hinweises auf die Patenterteilung: **05.07.1995**
(21) Anmeldenummer: 90124757.7
(22) Anmeldetag: 19.12.1990
(51) Int. Cl.: F01D 5/28

(54) **Verfahren zur Herstellung einer Turbinenschaufel aus einer Titan-Basislegierung**
Method for producing a turbine blade made of titanium based alloy
Procédé de préparation d'une aube de turbine en alliage à base de titane

(43) Veröffentlichungstag der Anmeldung: 24.06.1992
(73) Patentinhaber: ASEA BROWN BOVERI AG, 5400 Baden (CH)
(72) Erfinder: Gerdes, Claus, Dr., CH-5406 Baden Rütihof (CH); Maggi, Carlo, CH-5406 Baden Rütihof (CH)

(56) Entgegenhaltungen:
- EP-A- 0 282 831
- DE-A- 3 905 347
- GB-A- 1 479 855
- PATENT ABSTRACTS OF JAPAN, Band 11, Nr. 397 (M-655)[2844], 25. Dezember 1987;& JP-A-62 165 510 (TOSHIBA CORP.) 22-07-1987
- PATENT ABSTRACTS OF JAPAN, vol. 12, no. 28 (C-471)[2875], 27th January 1988;& JP-A-62 180 026 (HITACHI LTD) 07-08-1987

## Beschreibung

### Technisches Gebiet

Bei der Erfindung wird ausgegangen von einem Verfahren zur Herstellung einer Turbinenschaufel aus einer Titan-Basislegierung, bei dem zumindest ein im Bereich der Schaufelspitze befindlicher und die Schaufeleintrittskante umfassender Schaufelabschnitt durch Oberflächenbehandlung der Titan-Basislegierung mit einer Hochleistungs-Energiequelle mit einer Schutzschicht aus einem gegenüber der Titan-Basislegierung erosionsbeständigeren Werkstoff versehen wird. Eine nach einem solchen Verfahren hergestellte Schaufel wird bevorzugt in Niederdruckstufen von Dampfturbinen verwendet, da sie trotz ihrer Grösse den dort gestellten Anforderungen an die mechanische Belastbarkeit bei Temperaturen bis ca. 150^{o}C entspricht. In diesem Temperaturbereich enthält der in die Turbine eintretende Wasserdampf Wassertropfen, welche mit grosser Geschwindigkeit auf die dem eintretenden Dampf ausgesetzten Flächen der Turbinenschaufel auftreffen, wie insbesondere die Schaufeleintrittskante und die an die Schaufeleintrittskante saugseitig anschliessenden Teile der Schaufeloberfläche. Hierbei können die Wassertropfen Erosionsschäden hervorrufen. Besonders beansprucht wird dabei der im Bereich der Schaufelspitze befindliche Schaufelabschnitt, da dort die Umfangsgeschwindigkeit der Schaufel am grössten ist.

### Stand der Technik

Ein Verfahren der eingangs genannten Art ist in JP-A-62 165 510 beschrieben. Dieses Verfahren dient der Herstellung einer Schutzschicht hoher Erosionbeständigkeit auf einer Turbinenschaufel aus einer Titan-Basislegierung im Bereich der Schaufelspitze. Die Schutzschicht wird hierbei durch Implantation von Kohlenstoff- oder Stickstoffionen in den zu beschichtenden Teil der Schaufeloberfläche mit Hilfe eines Ionenbeschleunigers erreicht. Eine derart hergestellte Schutzschicht weist im allgemeinen eine vergleichsweise geringe Dicke von typischerweise 10 bis 20 »m auf und kann daher relativ rasch durch erodierende Wassertropfen abgetragen werden. Die Herstellung einer dickeren Schicht bedarf eines erheblichen apparativen Aufwands.

Aus GB-A-1 479 855 und EP-B1-0 249 092 sind weitere Verfahren zur Herstellung einer erosionsbeständigen Turbinenschaufel aus einer Titan-Basislegierung bekannt. Bei diesen Verfahren wird im Bereich der Schaufelspitze an der Schaufeleintrittskante ein Schutzkörper aus Titancarbid mittels eines Silber- oder Kupferlotes aufgelötet. Solch ein Schutzkörper soll besonders gefährdete Bereiche der Turbinenschaufel vor Erosionsschäden bewahren. Herstellen und Aufbringen des Schutzkörpers auf die schutzkörperfreie Turbinenschaufel sind vergleichsweise aufwendig. Zudem sind hierbei Schwierigkeiten bei der Haftung des Schutzkörpers auf der Titan-Basislegierung der schutzkörperfreien Turbinenschaufel nicht auszuschliessen.

### Darstellung der Erfindung

Der Erfindung, wie sie in Patentanspruch 1 definiert ist, liegt die Aufgabe zugrunde, ein Verfahren der eingangs genannten Art zu schaffen, mit dem in preisgünstiger und in für Massenfertigung geeigneter Weise eine erosionsbeständige Turbinenschaufel hergestellt werden kann, welche sich auch unter erschwerten Betriebsbedingungen durch eine grosse Lebensdauer auszeichnet.

Mit dem erfindungsgemässen Verfahren wird in einem einzigen Verfahrensschritt, nämlich einer Oberflächenbehandlung der ungeschützten Titan-Basislegierung durch Umschmelzlegieren mittels eines Lasers, eine ausreichend dicke Schutzschicht des behandelten Schaufelabschnitts und damit ein wirksamer Schutz gegen Tropfenerosion erreicht. Dieser Erosionsschutz ist besonders sicher, da durch die Oberflächenbehandlung infolge von Diffusionsvorgängen einerseits eine fest mit der Titan-Basislegierung verbundene Schutzschicht gebildet wird. Andererseits zeichnet sich diese Schutzschicht bei geeigneter Schichtdicke auch durch geringe und der Titan-Basislegierung vergleichbare Rissbeständigkeit aus.

### Kurze Beschreibung der Zeichnung

Nachfolgend wird die Erfindung anhand der Zeichnung näher erläutert. Hierbei zeigt die einzige Figur in schematischer Darstellung eine Vorrichtung zur Herstellung einer Turbinenschaufel nach der Erfindung.

### Weg zur Ausführung der Erfindung

Die in der Figur dargestellte Vorrichtung enthält einen in einer horizontalen Ebene verschiebbaren Auflagetisch 1 mit einer eine Turbinenschaufel 2 tragenden Auflageplatte 3, welche in Richtung einer Koordinatenachse x verschiebbar ist, und mit einer die Auflageplatte 3 stützenden Unterlageplatte 4, welche längs einer Koordinatenachse y senkrecht zur x-Achse bewegbar ist. 5 bezeichnet einen Licht der Wellenlänge lambda erzeugenden Laser. Das vom Laser erzeugte Licht wird in einem Behandlungskopf 6 auf die Turbinenschaufel fokussiert. Der Behandlungskopf 6 kann senkrecht zur Auflageplatte 3 in Richtung einer Koordinatenachse z verschoben und gleichzeitig bei Bedarf auch um die x- und um die y-Achse geschwenkt werden. Die Koordination der Bewegungen des mit der Hochleistungs-Energiequelle fest verbundenen Behandlungskopfes 6 und des Auflagetisches 1 kann über eine nicht dargestellte speicherprogrammierte Steuerungseinheit erfolgen, welche auf die Schub- und Schwenkbewegungen hervorrufende Stellmotoren wirkt.

Am Behandlungskopf 6 sind Rohre 7 befestigt, welche ein Stickstoff-Argon-Gasgemisch, gegebenenfalls aber ein Gemisch von Stickstoff mit einem oder mehreren beliebigen Edelgasen, von einem nicht dargestellten Vorratsbehälter an einen Aufstrahlpunkt 8 der Hochleistungs-Energiequelle auf der saugseitigen Oberfläche 9 oder der Schaufeleintrittskante 10 der Turbinenschaufel 2 führt. Das zugeführte Gas ist frei von Sauerstoff und umspült den Spuren 11 bildenden Aufstrahlpunkt 8 derart, dass umgebender Luftsauerstoff nicht zutreten kann. Insbesondere im Bereich der Schaufeleintrittskante 10 sind die Rohre 7 so angeordnet, dass der Aufstrahlpunkt 8 von mehreren Seiten, etwa von der Saug- und von der Druckseite der Turbinenschaufel 2 mit dem Gas bespült wird. Dadurch ist sichergestellt, dass der Aufstrahlpunkt 8 auch im Bereich der Schaufeleintrittskante 10 frei von Sauerstoff bleibt. Zugleich ist durch die erhöhte Gaszufuhr eine verbesserte Kühlung des an der Schaufeleintrittskante 10 gelegenen, bestrahlten Bereichs gewährleistet.

Beim Bestrahlen wird der als Hochleistungs-Energiequelle verwendete Laser 5 gegenüber der Turbinenschaufel 2 zyklisch bewegt. Eine zyklische Bewegung kann - wie aus der Figur hervorgeht - eine längs der Koordinatenachse y erfolgende Hin- und Herbewegung sein, wobei an den Umkehrstellen jeweils ein geringfügiger Vorschub in Richtung der Koordinatenachse x erfolgt. Durch eine Schwenkbewegung des Bestrahlungskopfes 6 um die Koordinatenachse x bei gleichzeitiger Bewegung des Bestrahlungskopfes 6 längs der Koordinatenachse z kann hierbei während einer Hin- oder Herbewegung zugleich die Schaufeleintrittskante 10 auf der Saug- und auf der Druckseite bestrahlt werden. Hierbei wird der im Aufstrahlpunkt 8 gelegene Teil der Oberfläche der Titan-Basislegierung aufgeschmolzen und werden in die Schmelze Legierungselemente aus dem durch die Rohre 7 zugeführten Gas eingebracht. Bei dem in der Figur angegebenen Gasgemisch wird als Legierungselement Stickstoff eingebracht, welcher mit dem Titan der aufgeschmolzenen Basislegierung extrem hartes Titannitrid bildet. Bei geeigneter Zusammensetzung des zugeführten Gases können entsprechend aber auch Titanborid und/oder Titancarbid gebildet werden.

Die bei dieser Oberflächenbehandlung durch Umschmelzlegieren gebildete Schutzschicht weist eine vielfach grössere Erosionsbeständigkeit gegen Wassertropfeneinfall auf als die ungeschützte Oberfläche der Titan-Basislegierung. Die Schutzschicht sollte mindestens 0.1 mm dick sein, da andernfalls durch nicht auszuschliessende Ungleichmässigkeiten beim Umlegierungsvorgang noch ungeschützte Oberflächenbereiche verbleiben können. Andererseits sollte die Dicke der Schutzschicht 1 mm nicht überschreiten, da nur dann eine besonders gute Rissbeständigkeit und damit ein besonders guter Erosionsschutz gewährleistet ist. Die Ausbildung unerwünschter Risse wird bei Schichtdicken zwischen 0.4 und 1 mm mit grosser Sicherheit vermieden, wenn beim Umlegieren die Laserparameter derart eingestellt werden, dass die gebildete Schutzschicht eine Vickershärte von höchstens 900, vorzugsweise 500 bis 700, HV aufweist.

Die beim Herstellen der Schutzschicht vom Laser 5 in der Titan-Basislegierung gebildeten Spuren 11 sollten so gelegt sein, dass sie sich um 50 bis 90%, vorzugsweise 75 bis 85%, überlappen, da dann ein besonders gutes Einlegieren der Legierungselemente, wie insbesondere des Stickstoffs bei der Bildung von Titannitrid,gewährleistet ist.

Bei der Verwendung einer Titan-Basislegierung mit 6 Gewichtsprozent Aluminium und 4 Gewichtsprozent Vanadium sind bei der Herstellung einer erosionsbeständigen Schutzschicht von ca. 0,6 bis 0,7 mm Dicke und einer Vickershärte von 500 bis 700 HV folgende Betriebsparameter des Lasers 5 typisch:

| | |
|---|---|
| Leistung: | 1-10 kW |
| Vorschub in Spurrichtung: | 1-2 m/min |
| Spurüberlappung: | 75-85% |
| Durchmesser des Aufstrahlpunktes: | ca. 2 mm |
| Zusammensetzung des Gases: | Volumenanteile N₂:Ar ca. 3:2 |
| Gasmenge: | ca. 50 l/min |

Im allgemeinen reicht es aus, wenn ein Schaufelabschnitt der Turbinenschaufel 2 die Schutzschicht enthält, welcher im Bereich der Schaufelspitze liegt und die Schaufeleintrittskante 11 und eine auf der Saugseite befindliche Fläche umfasst. Diese Fläche ist im allgemeinen von der Schaufeleintrittskante 11 und der Schaufelspitze begrenzt und erstreckt sich jeweils höchstens um ein Drittel der Breite bzw. der Länge der Schaufel von der Schaufeleintrittskante 11 bzw. der Schaufelspitze zur Schaufelaustrittskante bzw. zum Schaufelfuss.

## Patentansprüche

1. Verfahren zur Herstellung einer Turbinenschaufel (2) aus einer Titan-Basislegierung, bei dem zumindest ein im Bereich der Schaufelspitze befindlicher und die Schaufeleintrittskante (10) umfassender Schaufelabschnitt durch Oberflächenbehandlung der Titan-Basislegierung mit einer Hochleistungs-Energiequelle mit einer Schutzschicht aus einem gegenüber der Titan-Basislegierung erosionsbeständigeren Werkstoff versehen wird, dadurch gekennzeichnet, dass die Schutzschicht durch Umschmelzlegieren gebildet wird, und dass hierbei als Hochleistungs-Energiequelle ein Laser (5) eingesetzt wird.

2. Verfahren nach Anspruch 1, dadurch gekennzeichnet, dass das Umschmelzlegieren in einem mit der Titan-Basislegierung ein Borid, Carbid und/oder Nitrid bildenden Gas ausgeführt wird.

3. Verfahren nach Anspruch 2, dadurch gekennzeichnet, dass als Gas ein Stickstoff-Edelgas-Gemisch verwendet wird.

4. Verfahren nach einem der Ansprüche 2 bis 3, dadurch gekennzeichnet, dass die Schutzschicht mindestens 0,1 mm und höchstens 1 mm dick ist.

5. Verfahren nach Anspruch 4, dadurch gekennzeichnet, dass die Betriebsparameter des Lasers (5) so bestimmt werden, dass die Schutzschicht eine Dicke zwischen 0,4 und 1 mm und eine Vickershärte von höchstens 900 HV, vorzugsweise 500 bis 700 HV, aufweist.

6. Verfahren nach Anspruch 5, dadurch gekennzeichnet, dass der Laser (5) zyklisch bewegt wird, und dass vom Laser (5) in der Titan-Basislegierung erzeugte und die Schutzschicht bildende Spuren (11) so gelegt werden, dass sich benachbarte Spuren (11) um 50 bis 90%, vorzugsweise 75 bis 85%, überlappen.

7. Verfahren nach Anspruch 6, dadurch gekennzeichnet, dass die im Bereich der Schaufeleintrittskante (10) gelegten Spuren (11) von mehreren Seiten mit dem Gas bespült werden.

## Claims

1. Method for manufacturing a turbine blade (2) from a basic titanium alloy, in which at least a blade region located near the blade tip and including the blade leading edge (10) is provided, by surface treatment of the basic titanium alloy by means of a high-power energy source, with a protective layer consisting of a material which is more resistant to erosion than the basic titanium alloy, characterized in that the protective layer is formed by remelt alloying and in that a laser (5) is used as the high-power energy source for this process.

2. Method according to Claim 1, characterized in that the remelt alloying is carried out in a gas which forms, together with the basic titanium alloy, a boride, carbide and/or nitride.

3. Method according up to Claim 2, characterized in that a nitrogen/inert gas mixture is used as the gas.

4. Method according to one of Claims 2 to 3 characterized in that the protective layer has a minimum thickness of 0.1 mm and a maximum thickness of 1 mm.

5. Method according to Claim 4, characterized in that the operating parameters of the laser (5) are determined in such a way that the protective layer exhibits a thickness of between 0.4 and 1 mm and a maximum Vickers hardness of 900 HV, preferably 500 to 700 HV.

6. Method according to Claim 5, characterized in that the laser (5) is moved cyclically, and in that traces (11) forming the protective layer and generated by the laser (5) in the basic titanium alloy are laid in such a way that adjacent traces (11) overlap by between 50 and 90%, preferably between 75 and 85%.

7. Method according to Claim 6, characterized in that the traces (11) laid in the region of the blade leading edge (10) are flooded with the gas from several sides.

## Revendications

1. Procédé de préparation d'une aube de turbine (2) en alliage à base de titane, lors duquel au moins une section d'aube, se trouvant dans la zone du bout de l'aube et englobant le bord d'attaque de l'aube (10) est pourvue, grâce à un traitement de surface de l'alliage à base de titane, par l'entremise d'une source d'énergie haute puissance, d'une couche de protection en un matériau plus résistant à l'érosion par rapport à l'alliage à base de titane, caractérisé en ce que la couche de protection est formée par une opération de formation d'alliage par refusion, et en ce que l'on utilise dans ce but en tant que source d'énergie haute puissance un laser (5).

2. Procédé selon la revendication 1, caractérisé en ce que l'opération de formation d'alliage par refusion est effectuée à l'aide d'un gaz formant avec l'alliage à base de titane un borure, un carbure et/ou un nitrure.

3. Procédé selon la revendication 2, caractérisé en ce que l'on utilise en tant que gaz un mélange azote-gaz rare.

4. Procédé selon l'une quelconque des revendications 2 à 3, caractérisé en ce que la couche de protection est épaisse d'au moins 0,1 mm et au plus de 1 mm.

5. Procédé selon la revendication 4, caractérisé en ce que les paramètres de fonctionnement du laser (5) sont déterminés de manière à ce que la couche de protection présente une épaisseur comprise entre 0,4 et 1 mm et une dureté Vickers d'au plus 900 HV, de préférence de 500 à 700 HV.

6. Procédé selon la revendication 5, caractérisé en ce que le laser (5) est déplacé de manière cyclique, et en ce que des traces (11), formées par le laser (5) dans l'alliage à base de titane et formant la couche de protection, sont placées de sorte que des traces avoisinantes (11) se superposent de 50 à 90 %, de préférence de 75 à 85 %.

7. Procédé selon la revendication 6, caractérisé en ce que dans la zone du bord d'attaque de l'aube (10), des traces placées (11) sont balayées de plusieurs côtés par le gaz.
